# EUROPÄISCHE PATENTSCHRIFT

(11) **EP 0 695 808 B1**
(45) Veröffentlichungstag und Bekanntmachung des Hinweises auf die Patenterteilung: **26.08.1998**
(21) Anmeldenummer: 95106192.8
(22) Anmeldetag: 26.04.1995
(51) Int. Cl.: C21D 8/02, B21B 45/06, C22F 1/18

(54) **Verfahren zum Herstellen von kaltgewalzten Stahlbändern aus nichtrostendem Stahl und Metallbändern, insbesondere aus Titanlegierungen**
Method of producing cold-rolled metallic strips, in particular strips of stainless steel and of titanium alloys
Procédé pour la fabrication de bandes métalliques laminées à froid, en particulier de bandes en acier inoxydable et en alliage de titane

(30) Priorität: 07.07.1994 DE 4423664
(43) Veröffentlichungstag der Anmeldung: 07.02.1996
(73) Patentinhaber: BWG BERGWERK- UND WALZWERK-MASCHINENBAU GMBH, D-47051 Duisburg (DE)
(72) Erfinder: Noé, Rolf, Dipl.-Ing,, D-45478 Mülheim (DE); Noé, Andreas, Dr. mot., Dipl.-Ing.,, D-45479 Mülheim (DE); Baukloh, Dieter, Dipl.-Ing.,, D-47053 Duisburg (DE)
(74) Vertreter: Honke, Manfred, Dr.-Ing.

(56) Entgegenhaltungen:
- DD-A- 224 875
- DE-A- 2 913 664
- DE-A- 2 942 270
- DE-B- 1 256 102
- US-A- 4 188 812
- US-A- 5 197 179
- PATENT ABSTRACTS OF JAPAN vol. 15 no. 155 (M-1104) ,18.April 1991 & JP-A-03 027811 (NIPPON STEEL) 6.Februar 1991,
- PATENT ABSTRACTS OF JAPAN vol. 15 no. 388 (C-872) ,2.Oktober 1991 & JP-A-03 158483 (KAWASAKI STEEL) 8.Juli 1991,

## Beschreibung

Die Erfindung betrifft ein Verfahren zum Herstellen von kaltgewalzten Stahlbändern aus nichtrostendem Stahl und Metallbändern, insbesondere aus Titanlegierungen.

Warmgewalzte Stahlbänder bzw. Warmband aus nichtrostenden Stählen bzw. Titanlegierungen sind mit einer verhältnismäßig schwer entfernbaren Zunderschicht behaftet, verfestigen stark und weisen regelmäßig eine inhomogene Bandoberfläche auf. Zum Zwecke einer leichteren Umformbarkeit im Zuge des Kaltwalzens werden solche Stahlbänder regelmäßig zunächst geglüht. Die geglühten Stahlbänder werden dann wegen der schwer entfernbaren Zunderschicht vorentzundert, bevor sie gebeizt werden. Das Strahlentzundern führt zu einer Aufrauhung und Homogenisierung der Bandoberfläche. Das Glühen, Strahlentzundern und Beizen findet in einer eigenen Behandlungslinie statt. Das so behandelte Stahlband wird zu einem Coil aufgewickelt und in einer getrennten Behandlungslinie einem Kaltwalzgerüst zugeführt. Im Zuge des Kaltwalzens wird die Banddicke auf die gewünschte Enddicke reduziert. Die Bandoberfläche wird geglättet und verdichtet. Die Festigkeit des Stahlbandes steigt stark an, so daß dessen Umformbarkeit entsprechend abnimmt. Daher müssen kaltgewalzte Stahlbänder einem weiteren Glühvorgang unterzogen werden, bei dem die Festigkeit im Wege eines Rekristallisationsglühens herabgesetzt und folglich die Umformbarkeit wieder erhöht wird. Erfolgt das Glühen nicht unter Schutzgas (Blankglühen), entsteht auf der Bandoberfläche Glühzunder, der wiederum im Wege des Beizens entfernt werden muß. Das Glühen und Beizen geschieht erneut in einer getrennten Behandlungslinie, einer sogenannten Kaltbandlinie. - Ein derartiger Fertigungsprozeß ist verhältnismäßig zeit-, energie- und personalaufwendig.

Nach einem anderen bekannten Verfahren wird das Warmband ohne Vorbehandlung kaltgewalzt und nach dem Kaltwalzen geglüht und gebeizt. In diesem Fall muß jedoch zwangsläufig eine erhöhte Oberflächenrauhigkeit in Kauf genommen werden, weil ohnehin die schwer entfernbare Zunderschicht gleichsam in die Bandoberfläche eingewalzt wird, das so in einer kontinuierlichen Behandlungslinie vorbehandelte Warmband muß dann in einem eigens dafür vorgesehenen Kaltwalzprozeß auf Endmaß fertiggewalzt werden (vgl. US-PS 5 197 179).

Aus der DE-C-12 56 102 ist ein Verfahren zum Vorbereiten warmgewalzten Kohlenstoffbandstahls für anschließende Kaltverformung durch Entzundern in einem aus mindestens zwei Arbeitsgängen bestehenden Strahlprozeß bekannt geworden. Dieser Strahlprozeß erfolgt unter Verwendung eines groben Stahlschrotts für den ersten und eines feinen Stahlkieses für den zweiten Arbeitsgang als Strahlmittel. Folglich wird einzig das Entzundern eines Warmbandes beschrieben, wobei bei einer anschließenden Verformung des Kohlenstoffbandstahls durch Kaltwalzen die schädlichen Einwirkungen der Schmutzschicht auf dem Walzgut vermieden werden sollen.

Durch die DE-A-29 13 664 ist ein Verfahren zum Herstellen von Kaltband durch Kaltwalzen von Warmband bekannt geworden, bei welchem das zunderbehaftete Warmband mit einer solchen Stichabnahme kaltgewalzt wird, daß längs der beiden Kanten mehr Zunder gebrochen und abgestreift wird als im Mittelbereich des Bandes. Auf diese Weise will man erreichen, daß die Zunderschichtdicke in den verschiedenen Bereichen der Bandbreite im wesentlichen gleich wird. Im Anschluß hieran wird der gebrochene Zunder von der Bandoberfläche durch mechanische Reinigung entfernt. Hier besteht die Gefahr, daß im Wege der Stichabnahme Zunder in die Oberfläche des Kaltbandes eingewalzt wird. Derartiges führt einerseits zu einer Beschädigung der Oberfläche des Kaltbandes, andererseits läßt sich auf diese Weise eine blanke oder matte Oberfläche nicht erzeugen. Dies gilt auch dann, wenn dem bekannten Hochdruckwalzgerüst für die Stichabnahme eine Strahlblaseinheit oder hydraulische Spritzvorrichtung zum vollständigen Entfernen des Oberflächenzunders nachgeordnet ist und erst im Anschluß hieran das Kaltband in einer nachfolgenden Kaltbandstraße auf Endmaß fertiggewalzt wird.

Die JP-A-03 027 811 beschäftigt sich damit, einen Poliereffekt als Vorbehandlung für einen Kaltwalzprozeß zu erreichen, und zwar indem ein gegossenes Stahlband im Wege des Entzunderns mit einem abrasiven Korn beaufschlagt wird. Vorliegend soll die Behandlung mit dem abrasiven Korn anstelle eines sonst üblichen Beizens bei nichtrostenden Stahlbändern zu einer verbesserten Oberflächenqualität führen.

Nach der JP-A-03 158 483 durchläuft ein bereits kaltgewalztes Stahlband aus nichtrostendem Stahl einen Glühofen, dann eine Kühlzone und danach abrasiv arbeitende Bürsten, um schließlich einer Beize zugeführt zu werden. Auch hierdurch soll eine Oberflächenverbesserung erreicht werden. Dementsprechend findet eine Nachbehandlung des kaltgewalzten Stahlbandes in einer getrennten Behandlungslinie statt.

Der Erfindung liegt die Aufgabe zugrunde, ein Verfahren anzugeben, wonach sich kaltgewalzte Stahlbänder aus nichtrostendem Stahl und Metallbänder, insbesondere aus Titanlegierungen, in zeit-, energie- und personalsparender Weise mit einer äußerst glatten Oberfläche herstellen lassen, wobei die Oberfläche in Abhängigkeit von dem jeweils verwendeten Werkstoff blank oder matt ist. Außerdem soll eine zur Durchführung dieses Verfahrens besonders geeignete Vorrichtung geschaffen werden.

Zur Lösung dieser Aufgabe lehrt die Erfindung ein Verfahren zum Herstellen von kaltgewalzten Stahlbändern aus nichtrostendem Stahl und Metallbändern aus Titanlegierungen in einer einzigen Behandlungslinie im Zuge eines kontinuierlichen Durchlaufs, wonach
- Warmband oder gegossenes Stahlband strahlentzundert sowie gegebenenfalls schleifgebürstet und/oder ultraschallgereinigt wird, und wonach
- das Warmband unter Verringerung der Banddicke bis zu 80 % auf Endmaß kaltgewalzt, anschließend geglüht, nach dem Glühen abgekühlt sowie danach gebeizt wird.
- Warmband meint im Rahmen der Erfindung ein warmgewalztes Stahl- oder Metallband, welches auf Raumtemperatur abgekühlt ist.

Im Rahmen der Erfindung kann das Warmband oder gegossene Stahlband oder auch ein Metallband nach Strahlentzundern schleifgebürstet und/oder ultraschallgereinigt und ggf. anschließend erneut strahlentzundert werden. Es besteht aber auch die Möglichkeit, daß das Warmband oder gegossene Stahlband oder auch ein Metallband vor dem Strahlentzundern schleifgebürstet und/oder ultraschallgereinigt wird. Während das Strahlentzundern für eine entzunderte homogene Bandoberfläche sorgt, resultiert aus dem Schleifbürsten eine entzunderte Bandoberfläche mit Tiefenreinigung, wobei allerdings eine Längsriefenbildung nicht ausgeschlossen ist.

Im Rahmen der Erfindung besteht ferner die Möglichkeit, das Warmband oder auch gegossene Stahlband oder ein anderes Metallband in einem Ultraschallbad zu reinigen. Eine solche Ultraschallreinigung kann auch nach dem Strahlentzundern oder Schleifbürsten erfolgen, um eine Feinreinigung zu erzielen. Ferner schließt die Erfindung nicht aus, daß zwischen dem Strahlentzundern sowie ggf. Schleifbürsten und/oder Ultraschallreinigen und dem Fertigkaltwalzen ein chemisches Vorbeizen stattfindet, um die Oberflächenbeschaffenheit weiter zu optimieren.

Nach Lehre der Erfindung wird das warmgewalzte oder gegossene, zunderbehaftete Stahlband vor dem Kaltwalzen lediglich strahlentzundert sowie ggf. schleifgebürstet und/oder ultraschallgereinigt, also weder geglüht noch gebeizt. Durch das Strahlentzundern sowie gegebenenfalls Schleifbürsten und/oder Ultraschallreinigen wird der Zunder mechanisch hinreichend entfernt. Darüber hinaus werden aber zugleich auch Unregelmäßigkeiten im Erscheinungsbild der warmgewalzten Bandoberfläche entfernt. Das weitgehend entzunderte, in seiner Oberfläche nunmehr homogene Stahlband durchläuft anschließend ein oder mehrere Kaltwalzgerüste, in denen die Banddicke bis zu 80 % verringert wird. Das Stahlband erhält ein kaltgewalztes Gefüge und wird stark verfestigt. Die Bandoberfläche wird verdichtet und geglättet. Nach dem Kaltwalzen auf Endmaß wird das Stahlband wie üblich geglüht, um die Festigkeits- und Umformeigenschaften gezielt auf die verlangten Industrieund Lieferstandards einstellen zu können. Beim Glühen bildet sich Glühzunder auf der Bandoberfläche, der entfernt werden muß. Aus diesem Grunde wird das Stahlband nach dem Glühen wie üblich gebeizt. Nach dem Beizen ist das Stahlband vom Zunder befreit und besitzt die verlangte Oberflächenbeschaffenheit. Es handelt sich um ein auf Endmaß fertigewalztes Stahl- oder Metallband mit gewünschten Materialeigenschaften und einer gewünschten Oberflächenstruktur. Im Ergebnis werden im Zuge des Herstellens von kaltgewalzten Stahlbändern aus nichtrostendem Stahl aber auch von Metallbändern aus Titanlegierungen, nach dem erfindungsgemäßen Verfahren Energieund Personalkosten gesenkt. Die Ausbringung wird wegen reduzierter Schrottverluste erhöht. Die Zeit zur Herstellung der fertigen Stahlbänder wird erheblich verkürzt. Diese Vorteile lassen sich besonders darauf zurückführen, daß die Stahlbandherstellung nach dem erfindungsgemäßen Verfahren in lediglich einer einzigen Behandlungslinie und folglich in einem kontiuierlichen Durchlauf erfolgt.

Weitere erfindungswesentliche Maßnahmen sind im folgenden aufgeführt. So kann das Warmband vor dem Strahlentzundern und/oder Schleifbürsten und/oder Ultraschallreinigen streckbiegegerichtet werden. Dieses Streckbiegerichten dient zum Zunderbrechen und ermöglicht ein verhältnismäßig gleichmäßiges Strahlentzundern und/oder Schleifbürsten und/oder Ultraschallreinigen. Durch den Schleifbürstvorgang lassen sich eventuelle Oberflächenspitzen entfernen. Solche Oberflächenspitzen können nämlich, - vor allem bei ferritischen Stählen - im Kaltwalzgerüst abbrechen und zu einem unerwünschten Partikelaufbau auf den Walzen führen, wodurch deren Lebendauer abnimmt. Durch das Ultraschallreinigen läßt sich eine Feinreinigung herbeiführen.

Regelmäßig wird das kaltgewalzte Stahlband oder Metallband nach dem Glühen mittels Luft abgekühlt und/oder mittels Wasser abgeschreckt. Vorzugsweise wird das Stahlband oder Metallband zwischen dem Abkühlen und dem Beizen durch Streckbiegerichten und/oder Strahlentzundern und/oder Schleifbürsten und/oder Ultraschallreinigen vorentzundert, um den chemischen Beizprozeß zu unterstützen. Im Zuge des Schleifbürstens ist auch der Einsatz von Waschbürsten denkbar. Im Rahmen der Erfindung ist anstelle des Schleifbürstens auch eine Bandbehandlung mit einer Entzunderungsrolle (HMD-Rolle) oder mit einer Schleifvliesrolle denkbar.

Das Ultraschallreinigen kann in einem Ultraschallbad erfolgen. Nach dem Beizen ist das Stahlband zunderfrei und weist eine äußerst glatte Oberfläche auf, die in Abhängigkeit von der Materialbeschaffenheit blank oder matt sein kann. Durch ein dem Beizen nachfolgendes Dressierwalzen bzw. Nachwalzen kann die Bandoberfläche nochmals verdichtet und weiter geglättet werden, wobei dieses Dressierwalzen bzw. Nachwalzen lediglich ein Oberflächenfinish für das bereits auf Fertigmaß kaltgewalzte Stahlband oder Metallband ist. Durch ein nachträgliches Streckbiegerichten oder Zugrecken läßt sich in der gleichen Behandlungslinie auch die Planlage des Stahlbandes oder Metallbandes gegenüber dem Dressierwalzen weiter verbessern.

Im Rahmen der Erfindung kann das Streckbiegerichten, das Strahlentzundern gegebenenfalls das Schleifbürsten und/oder Ultraschallreinigen, Kaltwalzen, Glühen, Abkühlen, Vorentzundern, Beizen und Nachwalzen bzw. Dressieren in der einzigen kontinuierlichen Behandlungslinie vorgenommen werden.

Gegenstand der Erfindung ist auch eine Behandlungslinie zum Herstellen von kaltgewalzten Stahlbändern aus nichtrostendem Stahl und Metallbändern im Zuge eines kontinuierlichen Durchlaufs, insbesondere zur Durchführung des beanspruchten Verfahrens, mit zumindest einer Strahlentzunderungsvorrichtung sowie gegebenenfalls einer Schleifbürstenvorrichtung, zumindest einem der Strahlentzunderungsvorrichtung und/oder Schleifbürstenvorrichtung in Bandlaufrichtung nachgeordneten Kaltwalzgerüst, einer dem Kaltwalzgerüst nachgeordneten Glühe, einer der Glühe nachgeordneten Kühlvorrichtung, einer der Kühlvorrichtung nachgeordneten Beize sowie mit einer Abwickelvorrichtung und einer Aufwickelvorrichtung, wobei sämtliche Aggregate in einer einzigen Behandlungslinie angeordnet sind. Ferner kann der Strahlentzunderungsvorrichtung und/oder Schleifbürstenvorrichtung eine Streckbiegevorrichtung in Bandlaufrichtung vorgeordnet sein. Zweckmäßigerweise ist zwischen der Glühe und der Beize eine Abkühlvorrichtung für Luftabkühlung und/oder Wasserabkühlung bzw. zum Abschrecken des betreffenden Stahl- oder Metallbandes angeordnet. Zwischen der Kühlvorrichtung und der Beize kann eine weitere Strahlentzunderungsvorrichtung und/oder Schleifbürstenvorrichtung und/oder Ultraschallreinigungsvorrichtung angeordnet sein. Hinter der Beize ist vorzugsweise ein Dressierwalzgerüst bzw. Nachwalzgerüst vorgesehen.

Im folgenden wird die Erfindung anhand lediglich eines Ausführungsbeispieles näher erläutert. Die einzige Figur zeigt eine erfindungsgemäße Bandbehandlungslinie.

Diese Bandbehandlungslinie weist eine Abwickelvorrichtung 1 für das Warmband 2 auf. Diese Abwickelvorrichtung 1 kann sich in Bandlaufrichtung einer Streckbiegerichtvorrichtung 3 zum Zunderbrechen anschließen. Daran schließt sich eine unbedingt erforderliche Strahlentzunderungsvorrichtung 4 an, der eine Schleifbürstenvorrichtung 5 folgen kann. Zwingend erforderlich sind ebenfalls ein oder mehrere Kaltwalzgerüste 6 sowie eine Glühe 7, mit einer anschließenden Kühlvorrichtung 8, der sich wiederum eine nicht gezeigte Streckbiegevorrichtung zum Zunderbrechen - auch kombiniert mit Schleifbürsten - und eine weitere Strahlentzunderungsvorrichtung 9 anschließen können. Der wiederum kann eine Schleifbürsten- oder Waschbürstenvorrichtung 10 folgen, welche der ferner zwingend erforderlichen Beize 11 vorgeordnet sind. Die Beize 11 kann aus mehreren Beizbädern bestehen, denen Bürsten vor- und nachgeordnet sind. Gegebenenfalls folgt der Beize ein Dressierwalzgerüst 12 und dem Dressierwalzgerüst 12 eine Streckbiegericht- oder Zugreckvorrichtung 13, bevor das behandelte Stahlband einer Aufwickelvorrichtung 14 zugeführt wird.

## Patentansprüche

1. Verfahren zum Herstellen von kaltgewalzten Stahlbändern aus nichtrostendem Stahl und Metallbändern aus Titanlegierungen in einer einzigen Behandlungslinie im Zuge eines kontinuierlichen Durchlaufs, wonach
- Warmband (2) oder gegossenes Stahlband strahlentzundert sowie gegebenenfalls schleifgebürstet und/oder ultraschallgereinigt wird, und wonach
- das Warmband (2) unter Verringerung der Banddicke bis zu 80 % auf Endmaß kaltgewalzt, anschließend geglüht, nach dem Glühen abgekühlt sowie danach gebeizt wird.

2. Verfahren nach Anspruch 1, dadurch gekennzeichnet, daß das Warmband nach dem Strahlentzundern schleifgebürstet und/oder ultraschallgereinigt wird.

3. Verfahren nach Anspruch 1 oder 2, dadurch gekennzeichnet, daß das Warmband nach dem Strahlentzundern und Schleifbürsten erneut strahlentzundert wird.

4. Verfahren nach Anspruch 1, dadurch gekennzeichnet, daß das Warmband vor dem Strahlentzundern schleifgebürstet und/oder ultraschallgereinigt wird.

5. Verfahren nach einem der Ansprüche 1 bis 4, dadurch gekennzeichnet, daß das Warmband vor dem Strahlentzundern und/oder Schleifbürsten und/oder Ultraschallreinigen streckbiegegerichtet wird.

6. Verfahren nach einem der Ansprüche 1 bis 5, dadurch gekennzeichnet, daß das kaltgewalzte Stahlband oder Metallband mittels Luft abgekühlt und/oder mittels Wasser abgeschreckt wird.

7. Verfahren nach einem der Ansprüche 1 bis 6, dadurch gekennzeichnet, daß das Stahlband oder Metallband zwischen dem Abkühlen und dem Beizen durch Streckbiegerichten und/oder Strahlentzundern und/oder Schleifbürsten und/oder Ultraschallreinigen vorentzundert wird.

8. Verfahren nach einem der Ansprüche 1 bis 7, dadurch gekennzeichnet, daß das Stahlband oder Metallband nach dem Beizen nachgewalzt bzw. dressiert wird.

9. Verfahren nach einem der Ansprüche 1 bis 8, dadurch gekennzeichnet, daß das Streckbiegerichten, das Strahlentzundern, ggf. das Schleifbürsten und/oder Ultraschallreinigen, Kaltwalzen, Glühen, Abkühlen, Vorentzundern, Beizen und Nachwalzen bzw. Dressieren in der einzigen kontinuierlichen Behandlungslinie vorgenommen wird.

10. Behandlungslinie zum Herstellen von kaltgewalzten Stahlbändern aus nichtrostendem Stahl und Metallbändern aus Titanlegierungen im Zuge eines kontinuierlichen Durchlaufs zum Durchführen des Verfahrens nach einem der Ansprüche 1 bis 9, mit zumindest einer Strahlentzunderungsvorrichtung (4) sowie ggf. einer Schleifbürstenvorrichtung und/oder Ultraschallreinigungsvorrichtung, zumindest einem der Strahlentzundungsvorrichtung (4) und/oder Schleifbürstenvorrichtung und/oder Ultraschallreinigungsvorrichtung in Bandlaufrichtung nachgeordneten Kaltwalzgerüst (6), einer dem Kaltwalzgerüst (6) nachgeordneten Glühe (7), einer der Glühe (7) nachgeordneten Kühlvorrichtung (8), einer der Kühlvorrichtung (8) nachgeordneten Beize (11) sowie mit einer Abwickelvorrichtung (1) und einer Aufwickelvorrichtung (14), sowie ggf. eine Vorentzunderungsvorrichtung und eine Vorrichtung zum Dressierwalzen bzw. Nachwalzen, wobei sämtliche Aggregate in einer einzigen Behandlungslinie angeordnet sind.

11. Behandlungslinie nach Anspruch 10, dadurch gekennzeichnet, daß der Strahlentzunderungsvorrichtung (4) und/oder der Schleifbürstenvorichtung und/oder der Ultraschallreinigungsvorrichtung eine Streckbiegevorrichtung vorgeordnet ist.

12. Behandlungslinie nach Anspruch 10 oder 11, dadurch gekennzeichnet, daß die zwischen der Glühe (6) und der Beize (11) angeordnete Kühlvorrichtung (8) für Luftabkühlung und/oder Wasserabkühlung eingerichtet ist.

13. Behandlungslinie nach einem der Ansprüche 10 bis 12, dadurch gekennzeichnet, daß zwischen der Kühlvorrichtung (8) und der Beize (11) eine weitere Strahlentzunderungsvorrichtung (9) und/oder Schleifbürstenvorrichtung (10) und/oder Ultraschallreinigungsvorrichtung angeordnet ist.

14. Behandlungslinie nach einem der Ansprüche 10 bis 13, dadurch gekennzeichnet, daß hinter der Beize (11) ein Nachwalzgerüst bzw. Dressierwalzgerüst (12) angeordnet ist.

## Claims

1. A process for producing cold-rolled steel strips of stainless steel and metal strips of titanium alloys in a single treatment line in the course of a continuous flow operation, according to which
- hot strip (2) or cast steel strip is descaled by abrasive blasting, and is also optionally brush-polished and/or ultrasonically cleaned, and according to which
- the hot strip (2) is cold rolled with a reduction of the strip thickness down to 80 % of its final dimension, is subsequently annealed, is cooled after annealing, and thereafter is pickled.

2. A process according to claim 1, characterised in that after descaling by abrasive blasting the hot strip is brush-polished and/or ultrasonically cleaned.

3. A process according to claim 1 or 2, characterised in that after descaling by abrasive blasting and brush-polishing the hot strip is descaled again by abrasive blasting.

4. A process according to claim 1, characterised in that the hot strip is brush-polished and/or ultrasonically cleaned before it is descaled by abrasive blasting.

5. A process according to any one of claims 1 to 4, characterised in that the hot strip is stretcher-and-roller levelled before it is descaled by abrasive blasting and/or brush-polished and/or ultrasonically cleaned.

6. A process according to any one of claims 1 to 5, characterised in that the cold rolled steel strip or metal strip is cooled by means of air and/or quenched by means of water.

7. A process according to any one of claims 1 to 6, characterised in that between cooling and pickling the steel strip or metal strip is subjected to preliminary descaling by stretcher-and-roller levelling and/or descaling by abrasive blasting and/or brush-polishing and/or ultrasonic cleaning.

8. A process according to any one of claims 1 to 7, characterised in that the steel strip or metal strip is rerolled or conditioned after pickling.

9. A process according to any one of claims 1 to 8, characterised in that stretcher-and-roller levelling, descaling by abrasive blasting, optionally brush-polishing and/or ultrasonic cleaning, cold rolling, annealing, cooling, preliminary descaling, pickling and rerolling or conditioning are carried out in the single continuous treatment line.

10. A treatment line for producing cold rolled steel strips of stainless steel and metal strips of titanium alloys in the course of a continuous flow operation, for carrying out the process according to any one of claims 1 to 9, having at least one abrasive-blasting descaling device (4) and optionally having a brush-polishing device and/or ultrasonic cleaning device, having at least one cold roll stand (6) disposed downstream of the abrasive-blasting descaling device (4) and/or brush-polishing device and/or ultrasonic cleaning device in the direction of strip travel, an annealing stage (7) disposed downstream of the cold roll stand (6), a cooling device (8) disposed downstream of the annealing stage (7), a pickling stage (11) disposed downstream of the cooling device (8), and having an uncoiling device (1) and a coiling device (14), and optionally having an abrasive blasting preliminary descaling device and a device for conditioning-rolling or rerolling wherein all said units are disposed within a single treatment line.

11. A treatment line according to claim 10, characterised in that a stretcher-and-roller levelling device is disposed upstream of the abrasive blasting descaling device (4) and/or of the brush-polishing device and/or of the ultrasonic cleaning device.

12. A treatment line according to claim 10 or 1 1, characterised in that the cooling device (8) which is disposed between the annealing stage (6) and the pickling stage (11) is designed for air-cooling and/or water-cooling.

13. A treatment line according to any one of claims 10 to 12, characterised in that a further abrasive blasting descaling device (9) and/or brush-polishing device (10) and/or ultrasonic cleaning device is disposed between the cooling device (8) and the pickling stage (11).

14. A treatment line according to any one of claims 10 to 13, characterised in that a reroll stand or conditioning-roll stand (12) is disposed downstream of the pickling stage (11).

## Revendications

1. Procédé de fabrication de bandes d'acier laminées à froid en acier inoxydable et de bandes métalliques dans des alliages de titane sur une seule ligne de traitement en une passe continue, selon lequel
- la bande chaude (2) ou la bande d'acier coulée est décalaminée au jet ainsi qu'éventuellement brossée polie et/ou nettoyée aux ultrasons, et selon lequel
- la bande chaude (2) est laminée à froid par réduction de son épaisseur jusqu'à 80 % de la cote finale puis recuite, refroidie après recuit et ensuite décapée.

2. Procédé selon la revendication 1, caractérisé en ce que la bande chaude est brossée polie et/ou nettoyée aux ultrasons après le décalaminage au jet.

3. Procédé selon la revendication 1 ou 2, caractérisé en ce que la bande chaude est à nouveau décalaminée au jet après le décalaminage au jet et le brossage poli.

4. Procédé selon la revendication 1, caractérisé en ce que la bande chaude est brossée polie et/ou nettoyée aux ultrasons avant le décalaminage au jet.

5. Procédé selon l'une des revendications 1 à 4, caractérisé en ce que la bande chaude est dressée par traction et flexion avant le décalaminage au jet et/ou le brossage poli et/ou le nettoyage aux ultrasons.

6. Procédé selon l'une des revendications 1 à 5, caractérisé en ce que la bande d'acier ou la bande métallique laminée à froid est refroidie à l'air et/ou étirée à l'eau.

7. Procédé selon l'une des revendications 1 à 6, caractérisé en ce que la bande d'acier ou la bande métallique est pré-décalaminée avant le refroidissement et le décapage par dressage par traction et flexion et/ou le décalaminage au jet et/ou le brossage poli et/ou le nettoyage aux ultrasons.

8. Procédé selon l'une des revendications 1 à 7, caractérisé en ce que la bande d'acier ou la bande métallique est soumise à un laminage complémentaire ou est dressée après le décapage.

9. Procédé selon l'une des revendications 1 à 8, caractérisé en ce que le dressage par traction et flexion, le décalaminage au jet, éventuellement le brossage poli et/ou le nettoyage aux ultrasons, le laminage à froid, le recuit, le refroidissement, le pré-décalaminage, le décapage et le laminage complémentaire ou le dressage sont réalisés dans la seule ligne de traitement continue.

10. Ligne de traitement pour la fabrication de bandes d'acier laminées à froid en acier inoxydable et de bandes métalliques dans des alliages de titane au cours d'une passe continue pour la mise en oeuvre du procédé selon l'une des revendications 1 à 9, comportant au moins un dispositif de décalaminage au jet (4) ainsi qu'éventuellement un dispositif de brossage poli et/ou un dispositif de nettoyage aux ultrasons, au moins une cage de laminoir à froid (6) montée en aval, dans le sens de passage de la bande, du dispositif de décalaminage au jet (4) et/ou du dispositif de brossage poli et/ou du dispositif de nettoyage aux ultrasons, un dispositif de recuit (7) en aval de la cage de laminoir à froid (6), un dispositif de refroidissement (8) en aval du dispositif de recuit (7), un dispositif de décapage (11) en aval du dispositif de refroidissement (8) et comportant un dispositif de dévidage (1) et un dispositif de bobinage (14), ainsi qu'éventuellement un dispositif de pré-décalaminage et un dispositif pour le laminage de dressage ou laminage complémentaire, tous les groupes étant disposés dans une seule ligne de traitement.

11. Ligne de traitement selon la revendication 10, caractérisée en ce qu'un dispositif de traction et flexion est monté en amont du dispositif de décalaminage au jet (4) et/ou du dispositif de brossage poli et/ou du dispositif de nettoyage aux ultrasons.

12. Ligne de traitement selon la revendication 10 ou 11, caractérisée en ce que le dispositif de refroidissement (8), monté entre le dispositif de recuit (6) et le dispositif de décapage (11), est aménagé pour le refroidissement à l'air et/ou le refroidissement à l'eau.

13. Ligne de traitement selon l'une des revendications 10 à 12, caractérisée en ce qu'entre le dispositif de refroidissement (8) et le dispositif de décapage (11) est monté un autre dispositif de décalaminage au jet (9) et/ou dispositif de brossage poli (10) et/ou dispositif de nettoyage aux ultrasons.

14. Ligne de traitement selon l'une des revendications 10 à 13, caractérisée en ce que derrière le dispositif de décapage (11) est monté une cage de laminage complémentaire ou cage de laminage de dressage (12).
